# EUROPÄISCHE PATENTSCHRIFT

(11) **EP 1 592 814 B1**
(45) Veröffentlichungstag und Bekanntmachung des Hinweises auf die Patenterteilung: **13.10.2010**
(21) Anmeldenummer: 04706144.5
(22) Anmeldetag: 29.01.2004
(51) Int. Cl.: C14C 3/22

(54) **VERFAHREN ZUR HERSTELLUNG VON LEDER**
METHOD FOR PRODUCING LEATHER
PROCEDE DE PRODUCTION DE CUIR

(30) Priorität: 06.02.2003 DE 10304959
(43) Veröffentlichungstag der Anmeldung: 09.11.2005
(73) Patentinhaber: BASF SE, 67056 Ludwigshafen (DE)
(72) Erfinder: HÜFFER, Stephan, 67063 Ludwigshafen (DE); WOLF, Gerhard, 68775 Ketsch (DE); KLÜGLEIN, Matthias, 67071 Ludwigshafen (DE); KRONER, Matthias, 67304 Eisenberg (DE)
(86) Internationale Anmeldenummer: PCT/EP2004/000777
(87) Internationale Veröffentlichungsnummer: WO 2004/070063

(56) Entgegenhaltungen:
- WO-A-93/17130
- DE-A- 4 334 796
- DE-A- 19 610 553
- GB-A- 2 068 999

## Beschreibung

Die vorliegende Erfindung betrifft ein Verfahren zur Herstellung von Leder, **dadurch gekennzeichnet, dass** man Blößen, Pickelblößen oder Halbzeuge mit mindestens einem Polymerisat behandelt, das erhältlich ist durch Copolymerisation von mindestens einem ethylenisch ungesättigten Dicarbonsäureanhydrid (A), abgeleitet von mindestens einer Dicarbonsäure mit 4 bis 8 C-Atomen, mindestens einer vinylaromatischen Verbindung (B) und optional mindestens einem von (A) verschiedenen ethylenisch ungesättigten Monomer (C) mit mindestens einem Heteroatom, Umsetzung mit mindestens einer Verbindung (D) der allgemeinen Formel I a oder I b wobei man mindestens 0,55 Äquivalente (D), bezogen auf (A), einsetzt.
und optional Hydrolyse mit Wasser oder wässriger alkalischer Lösung,
wobei in Formel I a und I b die Variablen wie folgt definiert sind:
- A¹: gleich oder verschieden und C₂-C₆-Alkylen
- R¹: C₁-C₂₀-Alkyl, linear oder verzweigt,
- n: eine ganze Zahl von 6 bis 200.

Zur Herstellung von Leder können bei der Vor-, Haupt- und Nachgerbung Polymere eingesetzt werden. Durch den Einsatz von Polymeren in der Vorgerbung kann dabei in vielen Fällen auf Cr-Verbindungen ganz oder zumindest teilweise verzichtet werden. Die Wahl der Polymeren kann die Eigenschaften des Lederendprodukts beeinflussen. Für die Wahl der Polymeren werden in der Literatur unterschiedliche Vorschläge gemacht.

In EP-A 0 628 085 wird die Verwendung von Copolymeren aus Maleinsäureanhydrid und optional einem zweiten Monomer, beispielsweise Styrol, Isobuten oder Vinylacetat beschrieben, wobei die Copolymeren vor der Verwendung zum Nachgerben und Füllen mit alkoxylierten Alkoholen umgesetzt werden.

Aus EP-A 0 372 746 ist die Verwendung von amphiphilen Copolymeren aus Methacrylsäure und beispielsweise Cetyl-Eicosyl-Methacrylat (Verfahrensbeispiel A) oder von Acrylsäure mit α-Hexadecen (Verfahrensbeispiel C) zur Nachbehandlung von Leder bekannt. Die Verwendung derartiger Polymerer ist auf die Nachbehandlung von Chrom-gegerbten Ledern beschränkt (s. Seite 8, Zeile 50-54).

Aus EP-A 0 792 377 ist ein Verfahren bekannt, bei dem die Gerbung und gegebenenfalls auch die Vorgerbung durch Aldehyde oder andere reaktive Carbonylverbindungen in Anwesenheit von Polymeren, beispielsweise Maleinsäureanhydrid-α-Olefin-Styrol-Terpolymeren (Valiante I), durchgeführt wird. Die so hergestellten Leder zeigen gute Lichtechtheit und Wärmevergilbungsstabilität. Die Reißfestigkeit der so hergestellten Leder ist jedoch noch nicht befriedigend.

Zur Behandlung von insbesondere weichen Ledern sind die im Stand der Technik genannten Polymere jedoch noch nicht optimal. Beispielsweise lassen sich die nach den bisherigen Methoden hergestellten Leder in ihrer Fülle, ihrer Narbenbeschaffenheit und den Uberflächeneigenschaften verbessern. Weiterhin ist die Verteilung der in der Nachgerbung eingesetzten Fette im Lederquerschnitt noch nicht optimal.

Es bestand daher die Aufgabe, ein verbessertes Verfahren zur Herstellung von Leder bereitzustellen, das die oben genannten Schwächen vermeidet.

Demgemäß wurde das eingangs definierte Verfahren gefunden. Es geht aus von mindestens einem der eingangs definierten Polymerisate, das wie folgt zusammengesetzt ist. Eingangs definierte Polymerisate enthalten als einpolymerisierte Monomere
mindestens ein ethylenisch ungesättigtes Dicarbonsäureanhydrid (A), abgeleitet von mindestens einer Dicarbonsäure mit 4 bis 8 C-Atomen, beispielsweise Maleinsäureanhydrid, Itaconsäureanhydrid, Citraconsäureanhydrid, Methylenmalonsäureanydrid, bevorzugt Itaconsäureanhydrid und Maleinsäureanhydrid und ganz besonders bevorzugt Maleinsäureanhydrid;
mindestens eine vinylaromatische Verbindung (B), beispielsweise der allgemeinen Formel VIII in der R¹⁰ und R¹¹ unabhängig voneinander jeweils für Wasserstoff, Methyl oder Ethyl stehen, R¹² Methyl oder Ethyl bedeutet und k eine ganze Zahl von 0 bis 2 bedeutet; bevorzugt sind R¹⁰ und R¹¹ jeweils Wasserstoff, und bevorzugt gilt k = 0;
und
optional mindestens einem von (A) verschiedenen ethylenisch ungesättigten Monomer (C) mit mindestens einem Heteroatom, und werden mit mindestens einer Verbindung (D) der allgemeinen Formel I a oder I b, vorzugsweise I a umgesetzt, in der die Variablen wie folgt definiert sind:
- A¹: gleich oder verschieden und C₂-C₆-Alkylen, beispielsweise -CH₂-, -CH(CH₃)-, -(CH₂)₂-, -CH₂-CH(CH₃)-, -(CH₂)₃-, -CH₂-CH(C₂H₅)-, -(CH₂)₄-, -(CH₂)₅-, -(CH₂)₆-, vorzugsweise C₂-C₄-Alkylen; insbesondere -(CH₂)₂-, -CH₂-CH(CH₃)- und -CH₂-CH(C₂H₅)-;
- R¹: C₁-C₂₀-Alkyl, linear oder verzweigt, wie Methyl, Ethyl, n-Propyl, iso-Propyl, n-Butyl, iso-Butyl, sec.-Butyl, tert.-Butyl, n-Pentyl, iso-Pentyl, sec.-Pentyl, neo- Pentyl, 1,2-Dimethylpropyl, iso-Amyl, n-Hexyl, iso-Hexyl, sec.-Hexyl, n-Heptyl, n-Octyl, n-Nonyl, n-Decyl, n-Dodecyl, n-Hexadecyl, n-Octadecyl, n-Eicosyl; be- sonders bevorzugt C₁-C₄-Alkyl wie Methyl, Ethyl, n-Propyl, iso-Propyl, n-Butyl, iso-Butyl, sec.-Butyl und tert.-Butyl;
- n: eine ganze Zahl von 6 bis 200, bevorzugt 7 bis 25.

Dabei setzt man mindestens 0,55 Äquivalente (D), bezogen auf (A), ein.

In einer Ausführungsform der vorliegenden Erfindung kann man bis zu einem Äquivalent (D) einsetzen, bezogen auf die Summe (A) + (C).

In einer Ausführungsform der vorliegenden Erfindung kann man bis zu einem Äquivalent (D) einsetzen, bezogen auf (A).

Bevorzugt erfolgt die Umsetzung mit (D) nach der Copolymerisation von (A) mit (B) und gegebenenfalls mit (C).

Besondere Beispiele für Verbindungen der allgemeinen Formel I a sind
- Methylendgruppenverschlossene Polyethylenglykole der Formel HO-(CH₂CH₂O)ₘ-CH₃ mit m im Bereich von 6 bis 200, vorzugsweise 7 bis 100, besonders bevorzugt 7-50,
- Methylendgruppenverschlossene Blockcopolymere aus Ethylenoxid, Propylenoxid und/oder Butylenoxid mit einem Molekulargewicht M_{w} von 300 bis 5000 g/mol,
- Methylendgruppenverschlossene statistische Copolymere aus Ethylenoxid, Propylenoxid und/oder Butylenoxid mit einem Molekulargewicht M_{w} von 300 bis 5000 g/mol,
- Alkoxylierte C₂- bis C₃₀-Alkohole, insbesondere Fettalkoholalkoxylate, Oxoalkoholalkoxylate oder Guerbet-Alkoholalkoxylate, wobei die Alkoxylierung mit Ethylenoxid, Propylenoxid und/oder Butylenoxid durchgeführt werden kann, Beispiele sind
C₁₃-C₁₅-Oxoalkoholethoxylate mit 6 bis 30 Ethylenoxideinheiten,
C₁₃-Oxoalkoholethoxylate mit 6 bis 30 Ethylenoxideinheiten,
C₁₂C₁₄-Fettalkoholethoxylate mit 6 bis 30 Ethylenoxideinheiten,
C₁₀-Oxoalkoholethoxylate mit 6 bis 30 Ethylenoxideinheiten,
C₁₀-Guerbetalkoholethoxylate mit 6 bis 30 Ethylenoxideinheiten,
C₉-C₁₁-Oxoalkoholalkoxylate mit 6-20 Ethylenoxideinheiten, 6-20 Propylenoxideinheiten und/oder mindestens 6 Butylenoxideinheiten;
C₁₃-C₁₅-Oxoalkoholalkoxylate mit 6-20 Ethylenoxideinheiten, 6-20 Propylenoxideinheiten und/oder mindestens 6 Butylenoxideinheiten;
C₄-C₂₀-Alkoholethoxylate mit 6 bis 20 Ethylenoxideinheiten.

Bevorzugt wird als Monomer (B) Styrol eingesetzt.

Das oder die Monomere (C), das bzw. die optional in die im erfindungsgemäßen Verfahren eingesetzten Polymerisate einpolymerisiert werden können, sind von (A) verschieden und haben ein Heteroatom, beispielsweise Sauerstoff, Stickstoff oder Schwefel. Als bevorzugte Monomere (C) mit mindestens einem Heteroatom sind zu nennen:
C₃-C₈-Carbonsäurederivate der allgemeinen Formel II
Acrylamide der Formel III,
nicht-cyclische Amide der allgemeinen Formel IV a und cyclische Amide der allgemeinen Formel IV b
C₁-C₂₀-Alkyl-vinylether wie Methyl-vinylether, Ethyl-vinylether, n-Propyl-vinylether, iso-Propyl-vinylether, n-Butyl-vinylether, iso-Butyl-vinylether, 2-Ethylhexyl-vinylether oder n-Octadecyl-vinylether;
N-Vinyl-derivate von stickstoffhaltigen aromatischen Verbindungen, bevorzugt N-Vinylimidazol, 2-Methyl-1-vinylimidazol, N-Vinyloxazolidon, N-Vinyltriazol, 2-Vinylpyridin, 4-Vinylpyridin, 4-Vinylpyridin-N-oxid, N-Vinylimidazolin, N-Vinyl-2-methylimidazolin,
α,β-ungesättigte Nitrile wie beispielsweise Acrylnitril, Methacrylnitril;
alkoxylierte ungesättigte Ether der allgemeinen Formel V,
Ester und Amide der allgemeinen Formel VI,
ungesättigte Ester der allgemeinen Formel VII wobei die Variablen wie folgt definiert sind:
   - R², R³: gleich oder verschieden und gewählt aus unverzweigten oder verzweigten C₁-C₁₀-Alkyl, wie Methyl, Ethyl, n-Propyl, iso-Propyl, n-Butyl, iso-Butyl, sec.- Butyl, tert.-Butyl, n-Pentyl, iso-Pentyl, sec.-Pentyl, neo-Pentyl, 1,2- Dimethylpropyl, iso-Amyl, n-Hexyl, iso-Hexyl, sec.-Hexyl, n-Heptyl, n-Octyl, n- Nonyl, n-Decyl; besonders bevorzugt C₁-C₄-Alkyl wie Methyl, Ethyl, n-Propyl, iso-Propyl, n-Butyl, iso-Butyl, sec.-Butyl und tert.-Butyl, und insbesondere Wasserstoff;
   - R⁴: gleich oder verschieden und C₁-C₂₂-Alkyl, verzweigt oder unverzweigt, wie Methyl, Ethyl, n-Propyl, iso-Propyl, n-Butyl, iso-Butyl, sec.-Butyl, tert.-Butyl, n- Pentyl, iso-Pentyl, sec.-Pentyl, neo-Pentyl, 1,2-Dimethylpropyl, iso-Amyl, n- Hexyl, iso-Hexyl, sec.-Hexyl, n-Heptyl, n-Octyl, n-Nonyl, n-Decyl, n-Dodecyl, n-Eicosyl; besonders bevorzugt C₁-C₄-Alkyl wie Methyl, Ethyl, n-Propyl, iso- Propyl, n-Butyl, iso-Butyl, sec.-Butyl und tert.-Butyl; oder besonders bevorzugt Wasserstoff;
   - R⁵: Wasserstoff oder Methyl,
   - x: eine ganze Zahl im Bereich von 2 bis 6, vorzugsweise 3 bis 5;
   - y: eine ganze Zahl, ausgewählt aus 0 oder 1, vorzugsweise 1;
   - a: eine ganze Zahl im Bereich von 0 bis 6, vorzugsweise im Bereich von 0 bis 2;
   - R⁶, R⁷: gleich oder verschieden und gewählt aus Wasserstoff, unverzweigten oder verzweigten C₁-C₁₀-Alkyl und wobei unverzweigtes und verzweigtes C₁-C₁₀- Alkyl wie oben stehend definiert ist;
   - X: Sauerstoff oder N-R⁴;
   - R⁸: [A¹-O]ₙ-R⁴,
   - R⁹: gewählt aus unverzweigten oder verzweigten C₁-C₂₀-Alkyl, wie Methyl, Ethyl, n-Propyl, iso-Propyl, n-Butyl, iso-Butyl, sec.-Butyl, tert.-Butyl, n-Pentyl, iso- Pentyl, sec.-Pentyl, neo-Pentyl, 1,2-Dimethylpropyl, iso-Amyl, n-Hexyl, iso- Hexyl, sec.-Hexyl, n-Heptyl, n-Octyl, n-Nonyl, n-Decyl, n-Dodecyl, n- Tetradecyl, n-Hexadecyl, n-Octadecyl, n-Eicosyl; bevorzugt C₁-C₁₄-Alkyl wie Methyl, Ethyl, n-Propyl, iso-Propyl, n-Butyl, iso-Butyl, sec.-Butyl, tert.-Butyl, n- Pentyl, iso-Pentyl, sec.-Pentyl, neo-Pentyl, 1,2-Dimethylpropyl, iso-Amyl, n- Hexyl, iso-Hexyl, sec.-Hexyl, n-Heptyl, n-Octyl, n-Nonyl, n-Decyl, n-Dodecyl, n-Tetradecyl; und insbesondere Wasserstoff oder Methyl;

Die übrigen Variablen sind wie oben stehend definiert.

Beispielhaft ausgewählte Verbindungen der Formel III sind (Meth)Acrylamide wie Acrylamid, N-Methylacrylamid, N,N-Dimethylacrylamid, N-Ethylacrylamid, N-Propylacrylamid, N-tert.-Butylacrylamid, N-tert.-Octylacrylamid, N-Undecylacrylamid oder die entsprechenden Methacrylamide.

Beispielhaft ausgewählte Verbindungen der Formel IV a sind N-Vinylcarbonsäureamide wie N-Vinylformamid, N-Vinyl-N-methylfomamid, N-Vinylacetamid oder N-Vinyl-N-methylacetamid; Beispielhaft ausgewählte Vertreter für Verbindungen der Formel IV b sind N-Vinylpyrrolidon, N-Vinyl-4-piperidon und N-Vinyl-∈-caprolactam.

Beispielhaft ausgewählte Verbindungen der Formel VI sind (Meth)acrylsäureester und -amide wie N,N-Dialkylaminoalkyl(meth)acrylate oder N,N-Dialkylaminoalkyl(meth)-acrylamide; Beispiele sind N,N-Dimethylaminoethylacrylat, N,N-Dimethylaminoethylmethacrylat, N,N-Diethylaminoethylacrylat, N,N-Diethylaminoethylmethacrylat, N,N-Dimethylaminopropylacrylat, N,N-Dimethylaminopropylmethacrylat, N,N-Diethylaminopropylacrylat, N,N-Diethylaminopropylmethacrylat, 2-(N,N-Dimethylamino)ethylacrylamid, 2-(N,N-Dimethylamino)ethylmethacrylamid, 2-(N,N-Diethylamino)ethylacrylamid, 2-(N,N-Diethylamino)ethylmethacrylamid, 3-(N,N-Dimethylamino)propylacrylamid und 3-(N,N-Dimethylamino)propylmethacrylamid.

Beispielhaft ausgewählte Verbindungen der Formel VII sind Vinylacetat, Vinylpropionat, Vinylbutyrat, Vinyl-2-ethylhexanoat oder Vinyllaurat.

Ganz besonders bevorzugt wird als Monomer (C) eingesetzt: Acrylsäure, Methacrylsäure, Methylacrylat, Methylmethacrylat, Acrylamid, Vinyl-n-butylether, Vinyl-isobutylether, N-Vinylformamid, N-Vinylpyrrolidon, 1-Vinylimidazol und 4-Vinylpyridin.

In einer Ausführungsform der vorliegenden Erfindung liegt das Molverhältnis (A) : (B) im Bereich von 1 : 0,1 bis 10, bevorzugt 1 : 0,2 bis 5, besonders bevorzugt 1 : 0,3 bis 3.

In einer Ausführungsform der vorliegenden Erfindung liegt das Molverhältnis (A) zu (C) im Bereich von 1 : 0 bis 1 : 10, bevorzugt 10 : 1 bis 1 : 5, besonders bevorzugt 5 : 1 bis 1 : 3.

In einer Ausführungsform der vorliegenden Erfindung liegt das Molverhältnis (A) zu [(B) + (C)] im Bereich von 2:1 bis 1:20, bevorzugt 1:1 bis 1:10, besonders bevorzugt 1:1 bis 1:6.

Die Herstellung der erfindungsgemäßen Verfahren eingesetzten Polymerisate kann nach an und für sich bekannten Methoden durchgeführt werden. So ist es möglich, die Monomere (A), (B) und gegebenenfalls (C) durch Lösungspolymerisation, Fällungspolymerisation oder auch lösemittelfrei durch Massepolymerisation miteinander zu copolymerisieren und anschließend mit (D) umzusetzen. Dabei können (A), (B) und gegebenenfalls (C) in Form von statistischen Copolymeren, als alternierende Copolymere oder als Blockcopolymere copolymerisieren.

Druck- und Temperaturbedingungen für eine Copolymerisation von (A), (B) und gegebenenfalls (C) sind im Allgemeinen unkritisch. Die Temperaturen liegen beispielsweise im Bereich von 40 bis 200°C, bevorzugt 60 bis 150°C, der Druck liegt beispielsweise im Bereich von 1 bis 10 bar, bevorzugt 1 bis 3 bar.

Als Lösemittel kommen solche Lösemittel in Frage, die als inert gegenüber Anhydriden von Dicarbonsäure mit 4 bis 8 C-Atomen gelten, insbesondere Aceton, Tetrahydrofuran oder 1,4-Dioxan. Als Fällungsmittel eignen sich aromatische und aliphatische Kohlenwasserstoffe, beispielsweise Toluol, ortho-Xylol, meta-Xylol, para-Xylol, Ethylbenzol oder Gemische von einem oder mehreren der vorstehend genannten aromatischen Kohlenwasserstoffen, n-Hexan, Petrolether oder Isododekan. Auch Mischungen von aromatischen und aliphatischen Kohlenwasserstoffen sind geeignet.

Man kann Regler einsetzen, beispielsweise Mercaptoethanol oder n-Dodecylmercaptan. Geeignete Mengen sind beispielsweise 0,1 bis 6 Gew.-%, bezogen auf die Masse aller Monomeren.

Die Copolymerisation startet man vorteilhaft durch Initiatoren, beispielsweise Peroxide oder Hydroperoxide. Als Peroxide bzw. Hydroperoxide seien Di-tert.-butylperoxid, tert.-Butylperoctoat, tert.-Butylperpivalat, tert.-Butylper-2-ethylhexanoat, tert.-Butylpermaleinat, tert.-Butylperisobutyrat, Benzoylperoxid, Diacetylperoxid, Succinylperoxid, p-Chlorbenzoylperoxid, Dicyclohexylperoxiddicarbonat, beispielhaft genannt. Auch der Einsatz von Redoxinitiatoren ist geeignet, außerdem Azoverbindungen wie 2,2'-Azobis (isobutyronitril), 2,2'-Azobis(2-methylpropion-amidin)dihydrochlorid und 2,2'-Azobis (4-methoxy-2,4-dimethylvaleronitril). Im allgemeinen werden diese Initiatoren in Mengen von 0,1 bis 20 Gew.-%, vorzugsweise 0,2 bis 15 Gew.-%, berechnet auf die Masse aller Monomeren, eingesetzt.

Durch die oben beschriebene Copolymerisation erhält man Copolymerisate. Die anfallenden Copolymerisate können einer Reinigung nach konventionellen Methoden unterzogen werden, beispielsweise Umfällen oder extraktiver Entfernung nicht-umgesetzter Monomere. Wenn ein Lösemittel oder Fällungsmittel eingesetzt wurde, so ist es möglich, dieses nach beendeter Copolymerisation zu entfernen, beispielsweise durch Abdestillieren.

In einer Ausführungsform der vorliegenden Erfindung werden die anfallenden Copolymerisate keiner zusätzlichen Reinigung unterzogen und sofort mit (D) umgesetzt.

In einer weiteren Ausführungsform der vorliegenden Erfindung wird die Copolymerisation in Gegenwart der gesamten Menge oder Anteil der einzusetzenden Verbindung (D) durchgeführt. In dieser Ausführungsform ist es möglich, auf den Einsatz von Lösemitteln oder Fällungsmitteln teilweise oder ganz zu verzichten. Die Entfernung etwaiger eingesetzter Lösemittel bzw. Fällungsmittel ist daher einfacher oder entfällt ganz.

Die Umsetzung der oben beschriebenen Copolymerisate mit (D) erfolgt beispielsweise bei Temperaturen von 90 bis 150°C.

Die Umsetzung der oben beschriebenen Copolymerisate mit (D) erfolgt beispielsweise bei Drücken von 1 bis 10 bar, bevorzugt 1 bis 3 bar. Die Menge an (D) wird so berechnet, dass man von einer vollständigen Umsetzung von (D) ausgeht und 5 bis 80 mol-%, bevorzugt 10 bis 67 mol%, besonders bevorzugt 20 bis 50 mol-% (D), bezogen auf alle Carboxylgruppen des Copolymerisats, einsetzt.

Die Dauer der Umsetzung der oben beschriebenen Copolymerisate mit (D) beträgt im Allgemeinen 0,1 bis 8 Stunden, bevorzugt 1 bis 5 Stunden.

Man kann die Umsetzung der oben beschriebenen Copolymerisate mit (D) in Abwesenheit oder auch Anwesenheit von Katalysatoren durchführen, insbesondere sauren Katalysatoren wie z.B. Schwefelsäure, Methansulfonsäure, p-Toluolsulfonsäure, n-Dodecylbenzolsulfonsäure, Salzsäure oder sauren lonenaustauschem.

In einer weiteren Variante des beschriebenen Verfahrens führt man die Umsetzung der oben beschriebenen Copolymerisate mit (D) in Anwesenheit eines Schleppmittels durch, das mit bei der Reaktion gegebenenfalls entstehendem Wasser ein Azeotrop bildet.

Im Allgemeinen regiert unter den Bedingungen der oben beschriebenen Schritte I a bzw. I b vollständig oder zu einem gewissen Prozentsatz mit den Carboxylgruppen der Anhydride (A) und gegebenenfalls den Carboxylgruppen aus (C). Im Allgemeinen bleiben weniger als 40 mol% als nicht umgesetztes I a bzw. I b zurück.

Es ist möglich, durch an sich bekannte Methoden wie beispielsweise Extraktion nicht umgesetztes I a bzw. I b von den im erfindungsgemäßen Verfahren eingesetzten Polymerisaten abzutrennen.

In einer Ausführungsform kann man auf den weiteren Schritt der Abtrennung von nicht abreagiertem I a bzw. I b von den im erfindungsgemäßen Verfahren eingesetzten Polymerisaten verzichten. In dieser Ausführungsform setzt man die oben beschriebenen Polymerisate zusammen mit einem gewissen Prozentsatz an nicht abreagiertem I a bzw. I b zur Herstellung von Leder ein.

In einer weiteren Ausführungsform setzt man die Polymerisate mit Wasser oder mit wässriger alkalischer Lösung um und erhält partiell oder vollständig hydrolysierte Polymerisate, die im Folgenden auch als hydrolysierte Polymerisate bezeichnet werden.

Die Hydrolyse führt man erfindungsgemäß so durch, dass man die erfindungsgemäßen Polymerisate mit Wasser oder wässriger alkalischer Lösung, wie beispielsweise von Alkalimetallhydroxiden wie z.B. Natriumhydroxid oder Kaliumhydroxid, von Ammoniak, primären, sekundären oder tertiären Alkylaminen oder Alkanolaminen umsetzt. Geeignet sind insbesondere Natronlauge oder Kalilauge. Man setzt beispielsweise etwa 20 bis 50 Gew.-% Wasser oder wässrige alkalische Lösung, bezogen auf Copolymerisat, ein.

Die Temperatur während der Hydrolyse ist im Allgemeinen unkritisch. Geeignet sind im Allgemeinen 20 bis 100°C, bevorzugt bis 90°C. Üblicherweise ist die Hydrolyse nach 10 Minuten bis 4 Stunden beendet.

Man erhält hydrolysierte Polymerisate, in denen die bei der Reaktion mit (D) nicht umgesetzten Anhydridgruppen vollständig oder partiell hydrolysiert sind und die Carbonsäuregruppen frei oder in Form ihrer Alkalisalze oder Ammoniumsalze vorliegen.

Die Polydispersität der oben beschriebenen hydrolysierten Polymerisate liegt im Allgemeinen zwischen 2 und 10, bevorzugt bis 7.

Die K-Werte der oben beschriebenen hydrolysierten Polymerisate betragen 6 bis 100, vorzugsweise 10 bis 60 (gemessen nach H. Fikentscher bei 25 °C in Wasser und einer Polymerkonzentration von 1 Gew.-%).

Die oben beschriebenen Polymerisate oder hydrolysierten Polymerisate kann man erfindungsgemäß in der Vorgerbung oder Gerbung einsetzen. Die oben beschriebenen Polymerisate oder hydrolysierten Polymerisate kann man erfindungsgemäß in der Nachgerbung einsetzen.

Das erfindungsgemäße Verfahren zur Herstellung von Leder kann man als Verfahren zum Vorgerben oder Gerben ausüben, im Folgenden dann auch erfindungsgemäßes Gerbverfahren genannt. Das erfindungsgemäße Gerbverfahren geht aus von nach konventionellen Methoden vorbehandelten Häuten von Tieren wie beispielsweise Rindern, Schweinen, Ziegen oder Hirschen, den sogenannten Blößen. Dabei ist es für das erfindungsgemäßen Gerbverfahren nicht wesentlich, ob die Tiere beispielsweise durch Schlachten getötet wurden oder aber an natürlichen Ursachen verendet sind. Zu den konventionellen Methoden der Vorbehandlung gehören das beispielsweise das Äschern, Entkälken, Beizen und Pickeln sowie mechanische Arbeitsschritte, beispielsweise die Entfleischung der Häute.

Das erfindungsgemäße Gerbverfahren übt man im Allgemeinen so aus, dass man ein oder mehrere erfindungsgemäße Gerbmittel in einer Portion oder in mehreren Portionen unmittelbar vor oder aber während des Gerbungsschrittes zusetzt. Das erfindungsgemäße Gerbverfahren wird vorzugsweise bei einem pH-Wert von 2,5 bis 4 durchgeführt, wobei man häufig beobachtet, dass der pH-Wert während der Durchführung des erfindungsgemäßen Gerbverfahrens um etwa 0,3 bis drei Einheiten ansteigt. Man kann den pH-Wert auch durch Zugabe abstumpfender Mittel um etwa 0,3 bis drei Einheiten erhöhen.

Das erfindungsgemäße Gerbverfahren führt man im Allgemeinen bei Temperaturen von 10 bis 45°, bevorzugt bei 20 bis 30°C durch. Bewährt hat sich eine Dauer von 10 Minuten bis 12 Stunden, bevorzugt sind eine bis drei Stunden. Das erfindungsgemäße Gerbverfahren kann man in beliebigen gerbereiüblichen Gefäßen durchführen, beispielsweise durch Walken in Fässern oder in gedrehten Trommeln.

In einer Variante des erfindungsgemäßen Gerbverfahrens setzt man die oben beschriebenen Polymerisate bzw. hydrolysierten Polymerisate zusammen mit einem oder mehreren herkömmlichen Gerbstoffen ein, beispielsweise mit Chromgerbstoffen, mineralischen Gerbstoffen, Syntanen, Polymergerbstoffen oder vegetabilen Gerbstoffen, wie sie beispielsweise beschrieben sind in Ullmann's Encyclopedia of Industrial Chemistry, Band A15, Seite 259 bis 282 und insbesondere Seite 268 ff., 5. Auflage, (1990), Verlag Chemie Weinheim. Das Gewichtsverhältnis oben beschriebenes Polymerisate bzw. hydrolysiertes Polymerisat: herkömmlicher Gerbstoff bzw. Summe der herkömmlichen Gerbstoffe beträgt zweckmäßig von 0,01 : 1 bis 100 : 1. In einer vorteilhaften Variante des erfindungsgemäßen Verfahrens setzt man nur wenige ppm der herkömmlichen Gerbmittel den oben beschriebenen Polymerisaten bzw. hydrolysierten Polymerisaten zu. Besonders vorteilhaft ist es jedoch, auf die Beimischung herkömmlicher Gerbstoffe ganz zu verzichten.

In einer Variante des erfindungsgemäßen Gerbverfahrens setzt man oben beschriebene Polymerisate bzw. hydrolysierte Polymerisate in einer Portion oder in mehreren Portionen vor oder während des Vorgerbens zu, in einer besonderen Variante bereits im Pickel.

Man kann das erfindungsgemäße Verfahren zur Herstellung von Leder auch als Verfahren zum Nachgerben von Leder unter der Verwendung der oben beschriebenen Polymerisate bzw. hydrolysierten Polymerisate durchführen, im Folgenden auch erfindungsgemäßes Nachgerbverfahren genannt. Das erfindungsgemäße Nachgerbverfahren geht aus von konventionell, d.h. beispielsweise mit Chromgerbstoffen, mineralischen Gerbstoffen, Polymergerbstoffen, Aldehyden, Syntanen oder Harzgerbstoffen gegerbten Halbzeugen oder erfindungsgemäß wie oben beschrieben hergestellten Halbzeugen. Zur Durchführung des erfindungsgemäßen Nachgerbungsverfahren lässt man die oben beschriebenen Polymerisate bzw. hydrolysierten Polymerisate auf Halbzeuge einwirken.

Das erfindungsgemäße Nachgerbverfahren kann man unter ansonsten üblichen Bedingungen durchführen. Man wählt zweckmäßig einen oder mehrere, d.h. 2 bis 6 Einwirkschritte und kann zwischen den Einwirkschritten mit Wasser spülen. Die Temperatur bei den einzelnen Einwirkschritten beträgt jeweils von 5 bis 60°C, bevorzugt 20 bis 45°C. Man setzt zweckmäßig weitere, während der Nachgerbung üblicherweise verwendete Mittel ein, beispielsweise Fettlicker, Polymergerbstoffe und Fettungsmittel auf Acrylat- und/oder Methacrylatbasis, Nachgerbstoffe auf Basis von Harz- und Vegetabilgerbstoffen, Füllstoffe, Lederfarbstoffe oder Emulgatoren.

Ein weiterer Aspekt der vorliegenden Erfindung sind wässrige Dispersionen und Lösungen, enthaltend die oben beschriebenen hydrolysierten Polymerisate. Unter Dispersionen im Sinne der vorliegenden Erfindung sind beispielsweise Emulsionen oder Suspensionen der oben beschriebenen Polymerisate zu verstehen. Die erfindungsgemäßen wässrigen Dispersionen und die erfindungsgemäßen wässrigen Lösungen enthalten üblicherweise von 20 bis 50 Gew.-% der erfindungsgemäßen Polymerisate. Ihr pH-Wert beträgt üblicherweise 2 bis 10 und liegt vorzugsweise in dem Bereich von 2 bis 7.

In dem Fall, dass man nach der Herstellung der oben beschriebenen Polymerisate nicht abreagiertes I a bzw. I b nicht abgetrennt hat, enthalten die erfindungsgemäßen Dispersionen nicht abreagiertes I a bzw. I b.

Ein weiterer Aspekt der vorliegenden Erfindung sind Leder, hergestellt durch das erfindungsgemäße Gerbverfahren oder das erfindungsgemäße Nachgerbverfahren oder durch eine Kombination aus erfindungsgemäßem Gerbverfahren und erfindungsgemäßen Nachgerbverfahren. Die erfindungsgemäßen Leder zeichnen sich durch eine insgesamt vorteilhafte Qualität aus, beispielsweise fühlen sie sich besonders weich an. Die erfindungsgemäßen Leder enthalten die oben beschriebenen Polymerisate bzw. die oben beschriebenen hydrolysierten Polymerisate besonders gleichmäßig über den Querschnitt verteilt.

Ein weiterer Aspekt der vorliegenden Erfindung ist die Verwendung der erfindungsgemäßen Leder zur Herstellung von Bekleidungsstücken, Möbeln oder Autoteilen. Unter Bekleidungsstücke sind im Sinne der vorliegenden Erfindung beispielsweise Jacken, Hosen, Schuhe, Gürtel oder Hosenträger zu nennen. Unter Möbeln sind im Zusammenhang mit der vorliegenden Erfindung alle solchen Möbel zu nennen, die Bestandteile aus Leder enthalten. Beispielhaft seien Sitzmöbel genannt wie etwa Sessel, Stühle, Sofas. Unter Autoteilen seien beispielhaft Autositze genannt.

Ein weiterer Aspekt der vorliegenden Erfindung sind Bekleidungsstücke, enthaltend die oder hergestellt aus erfindungsgemäßen Ledern. Ein weiterer Aspekt der vorliegenden Erfindung sind Möbel, enthaltend die oder hergestellt aus erfindungsgemäßen Ledern. Ein weiterer Aspekt der vorliegenden Erfindung sind Autoteile, enthaltend die oder hergestellt aus erfindungsgemäßen Ledern.
Die Erfindung wird durch Arbeitsbeispiele erläutert.

### 1. Synthesevorschrift für die Polymerisation

### 1.1 Synthesevorschrift für die Polymerisation am Beispiel des Polymerisats P1

108 g (1,10 mol) Maleinsäureanhydrid wurden in 550 g (1,10 mol) D1 Methylpolyethylenglycol mit einem mittleren Molekulargewicht M_{w} von 500 g/mol) gelöst und unter Rühren in einer Stickstoffatmosphäre auf 90°C erhitzt. Bei dieser Temperatur wurden innerhalb von zwei Stunden 6 g tert. Butylperoctoat und eine Lösung von 12 g (0,14 mol) Methacrylsäure in 100 g (0,96 mol) Styrol langsam zugetropft. Das erhaltene Reaktionsgemisch wurde anschließend 4 Stunden bei 150 °C gerührt, wobei ein braunes Öl entstand. Es wurde auf 50 °C abgekühlt. Das Öl wurde in 500 ml Wasser aufgenommen und die Lösung mit 25 Gew.-% Natronlauge auf pH-Wert 6-7 eingestellt.

Man erhält eine 41 Gew.-% dünnviskose Polymerlösung mit einem K-Wert von 36 (1% in H₂O).

### 1.2. bis 1.9. Polymerisate P2 bis P9

Es wurde nach dem Verfahren aus 1.1. gearbeitet, aber die Einsatzstoffe wie aus der Tabelle 1 ersichtlich gewählt.

**Tabelle 1:**

| Polymerisat | (A): Maleinsäureanhydrid [g (mol)] | (B): Styrol [g (mol)] | (C) [g (mol)] | (D) [g (mol)] | K-Wert (1 Gew.-% in H₂O) |
|---|---|---|---|---|---|
| P2 | 108 | 102 g | n-Butylvinylether | D1 | 13 |
| | (1,10) | (1,00) | 11 (0,11) | 550 (1,10) | |
| P3 | 108 | 102 | C1 | D1 | 20 |
| | (1,10) | (1,00 mol) | 50 (0,12) | 550 (1,10) | |
| P4 | 108 | 86 | Methylmethacrylat | D1 | 25 |
| | (1,10) | (0,84 mol) | 28 (0,28 mol) | 550 (1,10 mol) | |
| P5 | 108 | 102 | N-Vinylpyrrolidon | D1 | 43 |
| | (1,10) | (1,00) | 12 (0,11) | 550 (1,10 mol) | |
| P6 | 108 | 92 | Acrylsäure | D3 | 48 |
| | (1,10) | (0,90) | 16 (0,22) | 560 (1,10) | |
| P7 | 108 | 115 | Acrylsäure | D1 | 51 |
| | (1,10) | (1,12) | 79 (1,10) | 550 (1,10 mol) | |
| P8 | 108 | 229 | Acrylsäure | D2 | 43 |
| | (1,10) | (2,20) | 159 (2,20) | 1100 (1,10) | |
| P9 | 108 | 114 | ----------------- | D1 | 33 |
| | (1,10) | (1,10) | | 550 (1,10) | |

| | | | | | |
|---|---|---|---|---|---|
| D1 : Methylpolyethylenglykol mit einer molaren Masse M_{w} von ca. 500 g/mol D2 : Methylpolyethylenglykol mit einer molaren Masse M_{w} von ca. 1000 g/mol D3: C₁₅H₃₁-O-(CH₂-CH₂-O)₇-H C1: CH₂=CH-CH₂-O(CH₂-CH₂-O)₁₀-H | | | | | |

### 1.10 Herstellung der Polymerisate P10 bis P14

### 1.10.1 Herstellung von Vorprodukt VP10 für Polymerisate P10 bis P12

194 g (2,11 mol) Maleinsäureanhydrid wurden zusammen mit 20 g C2, Poly-Ethylvinylether mit K-Wert 50, gemessen in Cyclohexanol (1 Gew.-% bei 25°C nach H. Fikentscher) in 900 g ortho-Xylol gelöst und unter Rühren in einer Stickstoffatmosphäre auf 140°C erwärmt. Bei 140°C wurde innerhalb von vier Stunden gleichzeitig ein Gemisch, bestehend aus 220 g (2,16 mol) Styrol und 158 g (2,20 mol) Acrylsäure, und eine Lösung von 4 g Di-*tert*-Butylperoxid in 36 g ortho-Xylol zugesetzt. Anschließend wurde noch eine Stunde bei 140°C gerührt, auf 50°C abgekühlt und das Lösungsmittel unter reduziertem Druck abdestilliert.

Der K-Wert des in Form eines weißen Pulvers vorliegenden Vorprodukts VP10 betrug 15,9 (1 Gew.-% in Cyclohexanon bei 25°C).

### 1.10.2 Herstellung von Vorprodukt VP13 für Polymerisate P13 bis P14

228 g (2,32 mol) Maleinsäureanhydrid werden zusammen mit 20 g C2 in 1100 g ortho-Xylol gelöst und unter Rühren in einer Stickstoffatmosphäre auf 140°C erwärmt. Bei 140°C wurde innerhalb von vier Stunden gleichzeitig ein Gemisch, bestehend aus 230 g (2,25 mol) Styrol und 1300 g (18,06 mol) Acrylsäure, und eine Lösung von 12 g Di-*tert*-Butylperoxid in 140 g ortho-Xylol zugesetzt. Anschließend wurde eine Stunde bei 140 °C gerührt, auf 50 °C abgekühlt und das Lösungsmittel unter reduziertem Druck abdestilliert. Der K-Wert des in Form eines weißen Pulvers vorliegende VP1 3 betrug 24,2 (1 Gew.-% in Cyclohexanon bei 25°C).

### 1.10.3. Umsetzung der Vorprodukte VP 10 und VP 13

Die Herstellung der Polymerisate P10 bis 14 aus den Vorprodukten VP 10 bzw. VP 13 und den in der Tabelle 2 angegebenen Alkylpolyalkylenglycolen erfolgte durch Erhitzen eines Gemischs der beiden Komponenten unter Stickstoff. Die Umsetzung erfolgte innerhalb von 4 Stunden bei einer Temperatur von 170 °C. Nach Abkühlen auf 50 °C wurde das Öl mit 50 g Wasser und 10 g wässriger 25 Gew.-% Natronlauge dispergiert. Das Molverhältnis NaOH/(Summe aus Maleinsäureanhydrid und Acrylsäure) betrug 0,6/1,0, so dass 30 bis 40 Gew.-% Dispersionen mit einem pH-Wert von 6 bis 7 resultierten.

**Tabelle 2:**

| Polymerisat | Vorprodukt | D[mol pro mol Maleinsäureanhydrid] | K-Wert (1 Gew.-% in H₂O) |
|---|---|---|---|
| P10 | VP10 | D5 | 32 |
| | | 0,75 | |
| P11 | VP10 | D6 | 35 |
| | | 0,75 | |
| P12 | VP10 | D3 | 29 |
| | | 1,0 | |
| P13 | VP13 | D2 | 43 |
| | | 1,0 | |
| P14 | VP13 | D6 | 36 |
| | | 1,0 | |

| | | | |
|---|---|---|---|
| D5: n-Butylpolyalkylenglykol (Ethylenglykol/Propylenglykol-Copolymeres, molarer Anteil Ethylenglykol-Einheiten : Propylenglykoleinheiten 50:50) mit M_{w} von ca. 1000 g/mol D6: C₁₅H₃₁-O-(CH₂-CH(CH₃)-O)₃(CH₂-CH₂-O)₁₂-H | | | |

### 2. Herstellung von Oberleder und anwendungstechnische Prüfung

Alle Angaben in Gew.-% beziehen sich auf das Falzgewicht, wenn nicht anders angegeben.

### 2.1. Herstellung von Oberleder unter Verwendung von Polymerisat P1

Zebu-Wetblue Leder, kommerziell erhältlich bei Fa. Packer, USA, wurde auf eine Stärke von 1,8-2,0 mm gefalzt und in Streifen zu je 600 g geschnitten. Anschließend wurden die Streifen in einem Fass und einer Flottenlänge von 200 Gew.-% im Abstand von 10 Minuten mit 2 Gew.-% Natriumformiat, 0,4 Gew.-% NaHCO₃ und 1 Gew.-% Tamol®NA, kommerziell erhältlich bei BASF Aktiengessllschaft, versetzt. Nach 90 Minuten wurde die Flotte abgelassen. Die Streifen wurden dann auf separate Walk-Fässer verteilt.

Zusammen mit 100 Gew.-% Wasser wurden bei 25-35°C 1 Gew.-% des Farbstoffs Luganil® Braun, kommerziell erhältlich bei BASF Aktiengesellschaft, dosiert und 10 Minuten im Fass gewalkt.

Anschließend wurden 4 Gew.-% Polymerisat P1 dosiert, gefolgt von 4 Gew.-% Sulfongerbstoff Basyntan® DLX, kommerziell erhältlich bei BASF Aktiengesellschaft, und 2 Gew.-% Harzgerbstoff Relugan® DLF, kommerziell erhältlich bei BASF Aktiengesellschaft. Anschließend wurden die Leder 45 Minuten bei 15 Umdrehungen pro Minute im Fass gewalkt. Danach wurden 3 Gew.-% Vegetabilgerbstoff Mimosa®, kommerziell erhältlich bei BASF Aktiengesellschaft, zugegeben und weitere 30 Minuten gewalkt. Danach wurden weitere 2 Gew.-% Luganil®Braun zugegeben und weitere 30 Minuten gewalkt.

Dann wurde mit Ameisensäure ein pH-Wert von 3,6-3,8 eingestellt. Nach 20 Minuten wurde die Flotte bezüglich der Auszehrung bewertet, abgelassen und das Leder mit 200 Gew.-% Wasser gewaschen. Zuletzt wurden 5 Gew.-% Lipodermlicker® CMG und 2 Gew.-% Lipodermlicker® PN in 100 % Wasser mit einer Temperatur von 50°C dosiert und bei dieser Temperatur weiter gewalkt. Nach einer Walkzeit von 45 Minuten wurde mit 1 Gew.-% Ameisensäure abgesäuert.

Das so erhaltene Leder wurde mit Wasser gewaschen, getrocknet und gestollt und nach den in Tabelle 3 festgelegten Prüfkriterien bewertet. Die Zugfestigkeit wurde gemäß DIN 53328 bestimmt. Die Bewertung der Flottenauszehrung erfolgte visuell nach den Kriterien Restfarbstoff (Extinktion) und Trübung (Fettungsmittel). Die Bewertung der weiteren anwendungstechnischen Eigenschaften erfolgte durch Probanden nach einem Notensystem von 1 (sehr gut) bis 5 (mangelhaft).

**Tabelle 3: Anwendungstechnische Eigenschaften der erfindungsgemäße Leder 2.1 bis 2.9 sowie Vergleichsproben V 2.17 bis V 2.19**

| Nr. | Polymerisat | Flottenauszehrung | Fülle | Narbenfestigkeit | Weich heit | Zugfestigkeit [N] | Durchfärbung (Schnitt) | Egalität Färbung/ Fettung |
|---|---|---|---|---|---|---|---|---|
| 2.1 | P1 | 2,5 | 2,5 | 3 | 2,5 | 409 | 3 | 3 |
| 2.2 | P2 | 3 | 2 | 2 | 2 | 423 | 2 | 2 |
| 2.3 | P3 | 2 | 1,5 | 2,5 | 2 | 438 | 1 | 2 |
| 2.4 | P4 | 1,5 | 2 | 2,5 | 2,5 | 440 | 1,5 | 2,5 |
| 2.5 | P5 | 2,5 | 1,5 | 2 | 3 | 445 | 1,5 | 1,5 |
| 2.6 | P6 | 2 | 2,5 | 2 | 2 | 415 | 1 | 1 |
| 2.7 | P7 | 2,5 | 2,5 | 1,5 | 1 | 418 | 2 | 2 |
| 2.9 | P9 | 3 | 2 | 2,5 | 2,5 | 405 | 2,5 | 2,5 |
| V 2.17 | V17 | 4 | 3 | 3,5 | 3 | 428 | 4 | 3 |
| V 2.18 | V18 | 3 | 3 | 3 | 2,5 | 410 | 3 | 3,5 |
| V 2.19 | V19 | 3,5 | 4 | 4 | 2 | 400 | 3,5 | 3 |

| | | | | | | | | |
|---|---|---|---|---|---|---|---|---|
| Für die Vergleichsversuche wurden die folgenden Polymerisate eingesetzt. Polymerisat V17: Polyacrylsäure mit einem K-Wert von 60, bestimmt nach Fikentscher, partiell neutralisiert mit NaOH zu einem pH-Wert von 5. Polymerisat V18: Polymer aus EP-B 0 628 085, Beispiel 18 Polymerisat V19: Polymer aus EP-B 0 628 085, Beispiel 20. | | | | | | | | |

### 3. Herstellung von Möbelleder

### Allgemeine Vorschrift

Die Blöße eines Süddeutschen Rindes wurde mit 2,5 Gew.-% Glutardialdehyd und 3 Gew.-% des Sulfongerbstoffs Basyntan®, kommerziell erhältlich bei BASF Aktiengesellschaft, jeweils bezogen auf das Blößengewicht, in ein entsprechendes wetwhite-Halbzeug überführt. Nach der Vorgerbung lag der pH-Wert bei 3,9). Die vorgegerbte Blöße wurde abgewelkt, auf eine Stärke von 1,2 mm gefalzt und in Streifen zu je 400 g geschnitten.

Alle Angaben in Gew.-% beziehen sich im Folgenden auf das Falzgewicht, wenn nicht anders angegeben.

In einem Fass wurden Streifen mit 100 Gew.-% Wasser, 6 Gew.-% des Sulfongerbstoffs Basyntan® DLX-N, 5 Gew.-% des Vegetabilgerbstoffs Tara®, 3 Gew.-% des Harzgerbstoffs Relugan® S sowie 1,5 Gew.-% Farbstoff Luganil braun NGB®, jeweils kommerziell erhältlich bei BASF Aktiengesellschaft, über einen Zeitraum von 60 Minuten bei 25°C-30°C im Fass bei 10 Umdrehungen pro Minute behandelt. Anschließend wird mit Ameisensäure ein pH-Wert von 3,6 eingestellt und nach weiteren 20 Minuten die Flotte abgelassen und verworfen. Man setzte 100 Gew.-% Wasser zu und dosierte man 5 Gew.-% einer Polymerisatdispersion gemäß Tabelle 3 zu, gefolgt von 6 Gew.-% Lipodermlicker CMG®, 1 Gew.-% Lipamin® OK und 1,5 Gew.-% Luganil braun NGB®, jeweils kommerziell erhältlich bei BASF Aktiengesellschaft.

Nach einer Walkzeit von 60 Minuten wurde mit Ameisensäure ein pH-Wert 3,2 abgesäuert und vor dem Ablassen der Flotte entsprechende Proben gezogen. Die Leder werden zweimal mit je 100 % Wasser gewaschen, über Nacht feucht gelagert und nach dem Abwalken auf Spannrahmen bei 50 °C getrocknet. Nach dem Stollen wurden die Leder wie unten stehend beurteilt.

Das so erhaltene Leder wurde mit Wasser gewaschen, getrocknet und gestollt und nach den in Tabelle 3 festgelegten Prüfkriterien bewertet. Die Zugfestigkeit wurde gemäß DIN 53328 bestimmt. Die Bewertung der Flottenauszehrung erfolgte visuell nach den Kriterien Restfarbstoff (Extinktion) und Trübung (Fettungsmittel). Die Bewertung der weiteren anwendungstechnischen Eigenschaften erfolgte durch Probanden nach einem Notensystem von 1 (sehr gut) bis 5 (mangelhaft).

**Tabelle 4 Anwendungstechnische Eigenschaften der erfindungsgemäßen Möbelleder 3.8 bis 3.14 sowie der Vergleichsproben V 3.17 bis V 3.19**

| Nr. | Polymerisat | Flottenauszehrung | Fülle | Narbenfestigkeit | Weich heit | Zug-Festigkeit [N] | Durchfärbung (Schnitt) | Egalität Färbung/ Fettung |
|---|---|---|---|---|---|---|---|---|
| 3.8 | P8 | 3 | 2 | 2 | 2,5 | 238 | 2,5 | 3 |
| 3.9 | P9 | 2,5 | 1,5 | 2,5 | 2 | 245 | 2 | 2 |
| 3.10 | P10 | 1,5 | 2 | 2,5 | 3 | 227 | 2 | 2,5 |
| 3.11 | P11 | 1,5 | 2 | 2 | 2,5 | 246 | 1,5 | 1 |
| 3.12 | P12 | 2 | 1 | 2,5 | 2,5 | 241 | 2 | 1 |
| 3.13 | P13 | 2,5 | 2,5 | 2 | 3 | 230 | 2 | 1,5 |
| 3.14 | P14 | 2 | 2 | 2,5 | 2,5 | 238 | 1,5 | 2 |
| V 3.17 | V17 | 4 | 3 | 3,5 | 3 | 230 | 4 | 3 |
| V 3.18 | V18 | 3 | 3 | 3 | 3,5 | 236 | 3,5 | 3,5 |
| V 3.19 | V19 | 3,5 | 4 | 3 | 2,5 | 240 | 3 | 3 |

| | | | | | | | | |
|---|---|---|---|---|---|---|---|---|
| Für die Vergleichsversuche wurden die folgenden Polymerisate eingesetzt. Polymerisat V17: Polyacrylsäure mit einem K-Wert von 60, bestimmt nach Fikentscher, partiell neutralisiert mit NaOH zu einem pH-Wert von 5. Polymerisat V18: Polymer aus EP-B 0 628 085, Beispiel 18 Polymerisat V19: Polymer aus EP-B 0 628 085, Beispiel 20. | | | | | | | | |

## Patentansprüche

1. Verfahren zur Herstellung von Leder, **dadurch gekennzeichnet, dass** man Blößen, Pickelblößen oder Halbzeuge mit mindestens einem Polymerisat behandelt, das erhältlich ist
durch Copolymerisation von
mindestens einem ethylenisch ungesättigten Dicarbonsäureanhydrid (A), abgeleitet von mindestens einer Dicarbonsäure mit 4 bis 8 C-Atomen,
mindestens einer vinylaromatischen Verbindung (B)
und optional mindestens einem von (A) verschiedenen ethylenisch ungesättigten Monomer (C) mit mindestens einem Heteroatom, Umsetzung mit mindestens einer Verbindung (D) der allgemeinen Formel I a oder I b wobei man mindestens 0,55 Äquivalente (D), bezogen auf (A), einsetzt,
und optional Hydrolyse mit Wasser oder wässriger alkalischer Lösung,
wobei in Formel I a und I b die Variablen wie folgt definiert sind:
A¹ gleich oder verschieden und C₂-C₆-Alkylen
R¹ C₁-C₂₀-Alkyl, linear oder verzweigt,
n eine ganze Zahl von 6 bis 200.

2. Verfahren nach Anspruch 1, **dadurch gekennzeichnet, dass** man das Polymerisat vor dem Einsatz mit Wasser oder wässriger alkalischer Lösung behandelt.

3. Verfahren nach Anspruch 1 oder 2, **dadurch gekennzeichnet, dass** es sich bei (B) um Styrol handelt.

4. Verfahren nach einem der Ansprüche 1 bis 3, **dadurch gekennzeichnet, dass** das Molverhältnis von (A) zu (C) im Bereich von 1:0 bis 1:10 liegt.

5. Verfahren nach einem der Ansprüche 1 bis 4, **dadurch gekennzeichnet, dass** das Molverhältnis (A) zu [(B) + (C)] im Bereich von 2:1 bis 1:20 liegt.

6. Verfahren nach einem der Ansprüche 1 bis 5, **dadurch gekennzeichnet, dass** (C) gewählt wird aus ethylenisch ungesättigten C₃-C₈-Carbonsäurederivaten der allgemeinen Formel II Acrylamiden der Formel III, nicht-cyclischen Amiden der allgemeinen Formel IV a oder cyclischen Amiden der allgemeinen Formel IV b C₁-C₂₀-Alkyl-Vinylethern, N-Vinyl-Derivaten von stickstoffhaltigen aromatischen Verbindungen, α,β-ungesättigten Nitrilen, alkoxylierten ungesättigten Ethern der allgemeinen Formel V, Estern oder Amiden der allgemeinen Formel VI ungesättigten Estern der allgemeinen Formel VII wobei in den allgemeinen Formeln die Variablen wie folgt definiert sind:
R², R³ gleich oder verschieden und gewählt aus Wasserstoff, unverzweigten oder verzweigten C₁-C₁₀-Alkyl,
R⁴ gleich oder verschieden und gewählt aus Wasserstoff oder C₁-C₂₂-Alkyl, verzweigt oder unverzweigt,
R⁵ Wasserstoff oder Methyl,
x eine ganze Zahl im Bereich von 2 bis 6,
y eine ganze Zahl, ausgewählt aus 0 oder 1,
a eine ganze Zahl im Bereich von 0 bis 6,
R⁶, R⁷ gleich oder verschieden und gewählt aus Wasserstoff, unverzweigten oder verzweigten C₁-C₁₀-Alkyl,
X Sauerstoff oder N-R⁴
R⁸ [A¹-O]ₙ-R4,
R⁹ gleich oder verschieden und gewählt aus Wasserstoff, unverzweigten oder verzweigten C₁-C₁₀-Alkyl
und die übrigen Variablen wie oben stehend definiert sind.

7. Verfahren nach einem der Ansprüche 1 bis 6, **dadurch gekennzeichnet, dass** man die Hydrolyse bei Temperaturen von 15 bis 100 °C durchführt.

8. Verfahren nach einem der Ansprüche 1 bis 7, **dadurch gekennzeichnet, dass** man die Polymerisate als wässrige Dispersion oder Lösung dosiert.

9. Leder, hergestellt durch ein Verfahren nach einem der Ansprüche 1 bis 8.

10. Verwendung von Ledern nach Anspruch 9 zur Herstellung von Bekleidungsstücken oder Möbeln oder Autoteilen.

11. Bekleidungsstücke, hergestellt aus oder enthaltend Leder nach Anspruch 9.

12. Möbel, hergestellt aus oder enthaltend Leder nach Anspruch 9.

13. Autoteile, hergestellt aus oder enthaltend Leder nach Anspruch 9.

## Claims

1. A process for the production of leather, wherein pelts, pickled pelts or semifinished products are treated with at least one polymer which is obtainable by copolymerization of
at least one ethylenically unsaturated dicarboxylic anhydride (A), derived from at least one dicarboxylic acid of 4 to 8 carbon atoms,
at least one vinylaromatic compound (B) and optionally at least one ethylenically unsaturated monomer (C) differing from (A) and having at least one hetero atom, reaction with at least one compound (D) of the formula I a or I b at least 0.55 equivalent, based on (A), of (D) being used,
and optionally hydrolysis with water or aqueous alkaline solution,
in formulae I a and I b the variables being defined as follows:
A¹ are identical or different and are C₂-C₆-alkylene
R¹ is linear or branched C₁-C₂₀-alkyl and
n is an integer from 6 to 200.

2. The process according to claim 1, wherein the polymer is treated with water or aqueous alkaline solution before use.

3. The process according to claim 1 or 2, wherein (B) is styrene.

4. The process according to any of claims 1 to 3, wherein the molar ratio of (A) to (C) is from 1:0 to 1:10.

5. The process according to any of claims 1 to 4, wherein the molar ratio of (A) to [(B) + (C)] is from 2:1 to 1:20.

6. The process according to any of claims 1 to 5, wherein (C) is selected from ethylenically unsaturated C₃-C₈-carboxylic acid derivatives of the formula II acrylamides of the formula III acyclic amides of the formula IV a or cyclic amides of the formula IV b C₁-C₂₀-alkyl vinyl ethers, N-vinyl derivatives of nitrogen-containing aromatic compounds, α,β-unsaturated nitriles, alkoxylated unsaturated ethers of the formula V
esters or amides of the formula VI unsaturated esters of the formula VII in the formulae the variables being defined as follows:
R² and R³ are identical or different and are selected from hydrogen and straight-chain and branched C₁-C₁₀-alkyl,
R⁴ are identical or different and are selected from hydrogen and branched and straight-chain C₁-C₂₂-alkyl,
R⁵ is hydrogen or methyl,
x is an integer from 2 to 6,
yis an integer selected from 0 and 1,
ais an integer from 0 to 6,
R⁶ and R⁷ are identical or different and are selected from hydrogen and straight-chain and branched C₁-C₁₀-alkyl,
X is oxygen or N-R⁴
R⁸ is [A¹-O]ₙ-R⁴,
R⁹ are identical or different and are selected from hydrogen and straight-chain and branched C₁-C₁₀-alkyl
and the remaining variables are as defined above.

7. The process according to any of claims 1 to 6, wherein the hydrolysis is carried out at from 15 to 100°C.

8. The process according to any of claims 1 to 7, wherein the polymers are metered as an aqueous dispersion or solution.

9. A leather produced by a process according to any of claims 1 to 8.

10. The use of a leather according to claim 9 for the production of articles of clothing or furniture or automotive parts.

11. An article of clothing produced from or comprising leather according to claim 9.

12. A piece of furniture produced from or comprising leather according to claim 9.

13. An automotive part produced from or comprising leather according to claim 9.

## Revendications

1. Procédé de fabrication de cuir, **caractérisé en ce que** des peaux, des peaux picklées ou des semi-finis sont traités avec au moins un polymère
qui peut être obtenu
par copolymérisation
d'au moins un anhydride d'acide dicarboxylique éthyléniquement insaturé (A), dérivé d'au moins un acide dicarboxylique contenant 4 à 8 atomes C,
d'au moins un composé vinylaromatique (B) et éventuellement d'au moins un monomère éthyléniquement insaturé (C) différent de (A) contenant au moins un hétéroatome, mis en réaction avec au moins un composé (D) de formule générale Ia ou Ib au moins 0,55 équivalent de (D) étant utilisé par rapport à (A),
et hydrolyse éventuelle avec de l'eau ou une solution alcaline aqueuse,
les variables des formules Ia et Ib étant définies de la manière suivants :
A¹ identiques ou différents et alkylène en C₂-C₆
R¹ alkyle en C₁-C₂₀, linéaire ou ramifié,
n un nombre entier de 6 à 200.

2. Procédé selon la revendication 1, **caractérisé en ce que** le polymère est traité avant utilisation avec de l'eau ou une solution alcaline aqueuse.

3. Procédé selon la revendication 1 ou 2, **caractérisé en ce que** (B) est le styrène.

4. Procédé selon l'une quelconque des revendications 1 à 3, **caractérisé en ce que** le rapport molaire de (A) sur (C) se situe dans la plage allant de 1:0 à 1:10.

5. Procédé selon l'une quelconque des revendications 1 à 4, **caractérisé en ce que** le rapport molaire de (A) sur [(B)+(C)] se situe dans la plage allant de 2:1 à 1:20.

6. Procédé selon l'une quelconque des revendications 1 à 5, **caractérisé en ce que** (C) est choisi parmi les dérivés d'acides carboxyliques en C₃-C₈ éthyléniquement insaturés de formule générale II les acrylamides de formule III les amides non cycliques de formule générale Iva ou les amides cycliques de formule générale IVb les éthers vinyliques d'alkyle en C₁-C₂₀, les dérivés de N-vinyle de composés aromatiques contenant de l'azote, les nitriles α,β-insaturés, les éthers alcoxylés insaturés de formule générale V les esters ou les amides de formule générale VI les esters insaturés de formule générale VII les variables des formules générales étant définies de la manière suivants :
R², R³ identiques ou différents et choisis parmi l'hydrogène, un alkyle en C₁-C₁₀ ramifié ou non ramifié,
R⁴ identiques ou différents et choisis parmi l'hydrogène ou un alkyle en C₁-C₂₂, ramifié ou non ramifié,
R₅ l'hydrogène ou un méthyle,
x un nombre entier dans la plage allant de 2 à 6,
y un nombre entier choisi parmi 0 ou 1,
a un nombre entier dans la plage allant de 0 à 6, R⁶, R⁷ identiques ou différents et choisis parmi l'hydrogène, un alkyle en C₁-C₁₀ ramifié ou non ramifié,
X l'oxygène ou N-R⁴,
R⁸ [A¹-O]ₙ-R⁴,
R⁹ identiques ou différents et choisis parmi l'hydrogène, un alkyle en C₁-C₁₀ ramifié ou non ramifié,
les autres variables étant définies tel que précédemment.

7. Procédé selon l'une quelconque des revendications 1 à 6, **caractérisé en ce que** l'hydrolyse est réalisée à des températures de 15 à 100 °C.

8. Procédé selon l'une quelconque des revendications 1 à 7, **caractérisé en ce que** les polymères sont introduits sous la forme d'une dispersion ou solution aqueuse.

9. Cuir, fabriqué par un procédé selon l'une quelconque des revendications 1 à 8.

10. Utilisation de cuirs selon la revendication 9 pour la fabrication de vêtements, de meubles ou de parties d'automobiles.

11. Vêtements, fabriqués à partir de ou contenant un cuir selon la revendication 9.

12. Meubles, fabriqués à partir de ou contenant un cuir selon la revendication 9.

13. Parties d'automobiles, fabriquées à partir de ou contenant un cuir selon la revendication 9.
